# EUROPÄISCHE PATENTSCHRIFT

(11) **EP 1 095 168 B1**
(45) Veröffentlichungstag und Bekanntmachung des Hinweises auf die Patenterteilung: **24.07.2002**
(21) Anmeldenummer: 99941397.4
(22) Anmeldetag: 26.06.1999
(51) Int. Cl.: C22C 29/08, C22C 29/04, C22C 1/05

(54) **HARTMETALL- ODER CERMET-KÖRPER UND VERFAHREN ZU SEINER HERSTELLUNG**
HARD METAL OR CERAMET BODY AND METHOD FOR PRODUCING THE SAME
CORPS EN METAL DUR OU EN CERMET, ET SON PROCEDE DE PRODUCTION

(30) Priorität: 08.07.1998 DE 19830385; 02.10.1998 DE 19845376; 14.05.1999 DE 19922057
(43) Veröffentlichungstag der Anmeldung: 02.05.2001
(73) Patentinhaber: Widia GmbH, 45145 Essen (DE)
(72) Erfinder: CHEN, Limin, Oakmont, PA 15139 (US); LENGAUER, Walter, A-2100 Leobendorf (AT); DAUB, Hans, Werner, D-51061 Köln (DE); DREYER, Klaus, D-45138 Essen (DE); KASSEL, Dieter, D-58456 Witten (DE); GARCIA, José, A-1080 Wien (AT); KORB, Georg, A-2500 Baden (AT)
(74) Vertreter: Vomberg, Friedhelm, Dipl.-Phys.
(86) Internationale Anmeldenummer: DE9901875
(87) Internationale Veröffentlichungsnummer: WO0003047

(56) Entgegenhaltungen:
- EP-A- 0 516 165
- EP-A- 0 635 580
- EP-A- 0 687 744
- EP-A- 0 822 265
- DE-A- 4 423 451
- PATENT ABSTRACTS OF JAPAN vol. 017, no. 589 (C-1124), 27. Oktober 1993 (1993-10-27) & JP 05 171442 A (SUMITOMO ELECTRIC IND LTD), 9. Juli 1993 (1993-07-09)

## Beschreibung

Die Erfindung betrifft einen Hartmetall- oder Cermet-Körper mit einer Hartstoffphase aus WC und/oder mindestens einem Carbid, Nitrid, Carbonitrid und/oder Oxicarbonitrid mindestens eines der Elemente der IVa-, Va- oder VIa-Gruppe des Periodensystemes und einer Bindemetallphase auf Fe, Co und/oder Ni, deren Anteil 3 bis 25 Massen% beträgt.

Die Erfindung betrifft ferner ein Verfahren zur Herstellung eines solchen Hartmetall- oder Cermet-Körpers mit einem WC-Anteil zwischen 50 Massen% und 96 Massen% durch Mischen, Mahlen, Granulieren und Pressen einer entsprechende Bestandteile enthaltenden Ausgangsmischung und anschließendem Sintern.

In der EP 0 344 421 A1 wird ein Cermet vorgeschlagen, das entweder eine mittlere Korngröße der Hartstoffphase in der Oberflächenschicht gegenüber einem Kern mit einer Eindringtiefe von 0,05 mm haben soll, die zwischen dem 0,8- bis 1,2-fachen der mittleren Korngröße der Hartstoffphase im Cermetkern liegt oder in derselben Eindringtiefe eine Binderphase betrifft, die 0,7-bis 1,2mal dem mittleren Bindergehalt des Cermetkernes entspricht oder bei dem die Härte in der vorgenannten Eindringtiefe zwischen dem 0,95- und 1,1-fachen der mittleren Härte des Cermetkernes liegt. Zur Herstellung dieses Cermets wird die Ausgangsmischung nach dem Mahlen, Mischen und Vorpressen gesintert, wobei in einer ersten Stufe bis 1300°C oder darunter unter Vakuum oder einer Inertgasatmosphäre gesintert wird, während in einer zweiten Stufe oberhalb 1300°C bei einem Stickstoffdruck von 0,1 bis 20 Torr (13,3 Pa bis 2,66 x 10³ Pa) gesintert wird, und wobei der Stickstoffdruck mit steigender Temperatur ebenfalls steigen soll.

Die EP 0 368 336 B1 beschreibt ein Cermet-Substrat mit einer harten Oberflächenschicht, in der die Region mit der maximalen Härte in einer Tiefe zwischen 5 µm und 50 µm von der Substratoberfläche vorliegt, und die Substratoberfläche eine Härte von 20 bis 90 % der maximalen Härte hat. Zur Herstellung dieses Cermets wird die vorgepreßte Mischung einer anfänglichen Temperaturerhöhung auf 1100°C im Vakuum, einer anschließenden Temperaturerhöhung von 1100°C auf einen Temperaturbereich zwischen 1400°C und 1500°C in einer Stickstoffatmosphäre, und einem anschließenden Sintern im Vakuum unterzogen.

Die EP 0 374 358 B1 beschreibt ein Verfahren zur Herstellung eines Cermets mit 7 bis 20 Gew.-% Binderphase und einer Hartphase aus Titancarbid, Titannitrid und/oder Titancarbonitrid mit 35 bis 59 Gew.-% Ti, 9 bis 29 Gew.-% W, 0,4 bis 3,5 Gew.-% Mo, 4 bis 24 Gew.-% mindestens eines Metalles aus Ta, Nb, V und Zr, 5,5 bis 9,5 Gew.-% N₂ und 4,5 bis 12 Gew.-% C. Die formulierte, gemischte, getrocknete und vorgepreßte Masse wird derart gesintert, daß die Temperatur auf 1350°C im Vakuum erhöht wird, wobei die Stickstoffatmosphäre zu 1 Torr (133 Pa) bei 1350°C eingestellt wird, der Stickstoffpartialdruck zusammen mit der Temperaturerhöhung von 1350°C bis zur Sintertemperatur allmählich erhöht wird, wobei die Stickstoffatmosphäre zu 5 Torr (665 Pa) bei Sintertemperatur eingestellt wird.

Die EP 0 492 059 A2 beschreibt einen Cermetkörper, dessen Härte in einer Eindringtiefe von nicht weniger als 1 mm höher ist als im Cermet-Inneren, wobei der Bindergehalt in einer Schichtdicke von 0,5 bis 3 µm gegenüber dem Kernsubstrat minimiert sein kann. Das Cermet soll eine Hartstoffbeschichtung in einer Dicke von 0,5 bis 20 µm aus Carbiden, Nitriden, Oxiden und Boriden des Titans und Al₂O₃ aufweisen. Zur Herstellung dieses Körpers wird ein Grünling unter Vakuum zunächst auf eine Temperatur zwischen 1100°C und 1400°C erwärmt, anschließend Stickstoffgas eingelassen bis zu einem Druck, bei dem der Partialstickstoffdruck zwischen 5 und 10 Torr (665 und 1330 Pa) liegt, so daß die Substratoberfläche entstickt wird. Die Sinterung und die abschließende Abkühlung werden unter einer nicht oxidierenden Atmosphäre, wie dem Vakuum oder eine Inertgasatmosphäre, durchgeführt. Abschließend wird der Körper mittels CVD oder PVD beschichtet.

Zur Herstellung eines hochzähen Cermets schlägt die EP 0 499 223 vor, die relative Konzentration des Binders in einer 10 µm dicken oberflächennahen Schicht auf 5 bis 50 % des durchschnittlichen mittleren Gehaltes an Binder im Cermetkern und in der darunterliegenden Schicht von 10 µm bis 100 µm Eindringtiefe den Bindergehalt auf 70 bis 100 % relativ zum Cermetkern einzustellen. Bei dem hierzu angewendeten Verfahren wird die Sinterung unter Stickstoffgas mit einem konstanten Druck von 5 bis 30 Torr (665 bis 3,99 x 10³ Pa) und die Abkühlung unter Vakuum mit einer Kühlrate von 10 bis 20°C/min durchgeführt.

Die EP 0 519 895 A1 offenbart ein Cermet mit einer dreischichtigen Randzone, bei der die erste Schicht bis zu einer Tiefe von 50 µm TiN reicht, die nächste Schicht von 50 bis 150 µm Eindringtiefe mit einer Binderanreicherung und die nächste Schicht von 150 µm bis 400 µm mit einer Binderverarmung relativ zum Cermetkerninneren ausgebildet ist. Der Sinterkörper wird hierzu in einer Atmosphäre aus N₂ und/oder NH₃ ggf. in Kombination mit CH₄, CO, CO₂ bei 1100°C bis 1350°C 1 bis 25 Stunden bei Atmosphärendruck oder einem Druck oberhalb 1,1 bar (1,1 x 10⁵ Pa) behandelt.

Die nach dem Stand der Technik bekannten Cermets besitzen an der Oberfläche entweder unterschiedliche Bindergehalte, was durch fleckiges Aussehen erkennbar ist, oder neigen zu Anhaftungen des Binders mit der Sinterunterlage, was wegen der damit verbundenen Reaktion zu Änderungen der Zusammensetzung in der Kontaktzone führt. Ein weiterer Nachteil der bisher nach dem Stand der Technik bekannten Cermets ist die bei erhöhten Bindemetallgehalten in der Oberfläche schlechte Haftung von dort aufgebrachten Verschleißschutzschichten. Sofern Nickelanteile in der Oberfläche erhöht auftreten, ist erst gar keine CVD-Beschichtung möglich. Zur Beeinflussung der oberflächennahen Zone wird daher in der DE 44 23 451 A1 ein Cermet vorgeschlagen, das einen Hartstoffanteil von 95 bis 75 Massen% und 5 bis 25 Massen% Co und/oder Ni-Binder besitzt, wobei die Hartstoffphase aus Carbonitriden mit kubischer B1-Kristallstruktur besteht und 30 bis 60 Massen% Ti, 5 bis 25 Massen% W, 5 bis 15 Massen% Ta, wovon bis zu 70 Massen% durch Nb ersetzt sein können, 0 bis 12 Massen% Mo, 0 bis 5 Massen% V, 0 bis 2 Massen% Cr, 0 bis 1 Massen% Hf und/oder Zr enthält. Der (C+N)-Gehalt in der Carbonitridphase soll >80 Mol-% betragen, wobei der Stickstoffanteil N/(C+N) zwischen 0,15 und 0,7 liegt. In einer 0,01 bis 3 µm bestimmten Oberflächenschichttiefe ist der Gehalt der Binderphase in bezug auf die darunterliegenden Cermet-Kernbereich kleiner als 30 Massen%. In dieser Zone ist der Titan-Gehalt 1,1- bis 1,3mal so groß wie in darunterliegenden Cermetkernbereichen, wohingegen die Summe der Gehalte an Wolfram, Tantal sowie etwaige Anteile von Molybdän, Niob, Vanadium und/oder Chrom in nur 0,7- bis 1-facher Menge relativ zu den darunterliegenden Cermetkernbereichen vorliegen. In einer alternativen Ausführungsform dieses Cermets ist in derselben Oberflächenrandzone der relative Gehalt an Binderphase 90 Massen%, der relative Ti-Gehalt 100 % bis 120 % und die Summe der Gehalte an Wolfram, Tantal sowie ggf. Molybdän, Niob, Vanadium, Chrom zwischen 80 Massen% und 110 Massen%, jeweils relativ zum Cermet-Kerninneren.

Diese Randstruktur nach der vorerwähnten Schrift wird durch ein Verfahren zur Cermetherstellung erzeugt, nach dem der durch Mischen, Mahlen, Granulieren und Pressen hergestellte Grünling zunächst bis zum Schmelzpunkt der Binderphase unter Vakuum mit einem Druck unter 10⁻¹ mbar (10 Pa) aufgeheizt wird. Beim weiteren Aufheizen von der Schmelztemperatur der Binderphase bis zur Sintertemperatur, die 0,2 bis 2 Stunden gehalten wird, und einem anschließenden Abkühlen auf 1200°C ist in der Ofenatmosphäre ein Gasgemisch aus N₂ und Co mit einem N₂/(N₂+CO)-Verhältnis zwischen 0,1 und 0,9 unter einem um einen mittleren Druck von 10 % bis 80 % eines Mittelwertes alternierend in einer Periodendauer zwischen 40 und 240 sec schwankt. Der mittlere Druck sowie das vorgenannte Verhältnis werden in Abhängig vom Bindergehalt gewählt.

Die EP 0 687 744 A2 beschreibt ebenfalls eine Stickstoff enthaltende Sinterhartmetallegierung mit wenigstens 75 Gew.-% und maximal 95 Gew.-% Hartphasenanteil, der Titan, ein Element der Gruppe VIa des Periodensystemes und WC, Rest Binderphase aus Nickel und Cobalt enthält. Die Legierung weist 5 Gew.-% bis 60 Gew.-% Titan in Form von TiC und 30 Gew.-% bis 70 Gew.-% eines Metalles in Form eines Metallcarbides auf. Die Sinterhartmetallegierung soll eine weiche, äußerste Oberflächenschicht besitzen, die aus einer Binderphase und WC besteht. Unter dieser äußersten Schicht liegt eine 3 µm bis 30 µm dicke Schicht, die im wesentlichen aus WC mit geringen Bindermetallanteilen bestehen soll.

Eine Sinterhartmetallegierung der eingangs genannten Zusammensetzung beschreibt ebenfalls die EP 0 822 265 A2. Der hieraus hergestellte Sinterkörper soll einen Randbereich aufweisen, der sich in drei Schichten aufteilt, wovon die äußerste Schicht einen WC-Gehalt zwischen 0 und 30 Vol.-%, Rest Binderphase, die mittlere Schicht 50 Vol.-% bis 100 Vol.-% WC, Rest Binderphase, und eine dritte unterste Schicht einen WC-Volumenanteil zwischen 0 und 30 Vol.-%, Rest Binder aufweist.

Es ist Aufgabe der vorliegenden Erfindung, einen für eine CVDoder PVD-Beschichtung geeigneten Hartmetall- oder Cermet-Körper zu schaffen, dessen Oberfläche eine verbesserte Haftung für die aus der Gasphase ausgeschiedenen Schichten aus kovalenten Hartstoffen wie z.B. Diamant, kubischem Bornitrid, Kohlenstoffnitrid, Fullerenen sowie metallischen Hartstoffen (Carbiden, Nitriden, Carbonitriden oder Oxicarbonitriden der Elemente der IVa- bis VIa-Gruppe des Periodensystemes) sowie sonstige Schichten, die zumindest eines der Elemente B, C, N oder O enthalten, gewährleistet.

Diese Aufgabe wird durch einen Hartmetall- oder Cermet-Körper nach Anspruch 1 gelöst, der erfindungsgemäß dadurch gekennzeichnet ist, daß aus der Körperoberfläche um 2 bis 20 µm, vorzugsweise 5 bis 10 µm WC-Kristallite herausragen. Durch diese Kristalle wird eine grobkörnige Oberflächenmorphologie erzeugt, welche die Haftung von aufgetragenen Oberflächenschichten durch Verzahnung der Kristallite mit den abgeschiedenen Phasen schafft. Diese WC-Kristallite sind in die oberflächennahe Randzone derart fest eingebunden, daß sie auch bei probeweise durchgeführten Schleifarbeiten nicht ausbrachen. Die geschaffene Oberflächenrauhigkeit liefert somit eine ideale "Verankerung" für das Auftragen von Oberflächenbeschichtungen.

Weiterbildungen der Erfindung sind in den Unteransprüchen 2 bis 7 beschrieben.

So liegt der WC-Anteil an der gesamten Hartstoffphase des Hartmetall- oder Cermetkörpers bei mindestens 50 Massen% und maximal 96 Massen%. Vorzugsweise sind die WC-Kristallite an der Körperrandzone bzw. -oberfläche mit bis zu 50 Vol.-% einer kubischen Phase eines weiteren Hartstoffes anderer Zusammensetzung und Bindemetallteilen verbunden. Diese kubische Phase kann im wesentlichen aus Carbiden, Nitriden, Carbonitriden und/oder Oxicarbonitriden mindestens eines der IVa-, Va- und/oder VIa-Elemente (ausgenommen W) des periodischen Systemes bestehen. Die kubische Phase kann ein- oder mehrphasig ausgebildet sein, insbesondere beispielsweise aus Ti(C,N) und (Ti,W)C bestehen. Ebenso können in das Gefüge des Hartmetall- oder Cermet-Körpers, insbesondere in der körperoberflächennahen Randzone auch Metalle der IVa-, Va- und/oder VIa-Gruppe des Periodensystemes, vorzugsweise W, Ta, Nb, Mo und Cr, eingebunden sein. Die kubischen Phasen in der Randzone können jeweils eine homogene Struktur oder eine lokale Kern-Randstruktur aufweisen, wie sie grundsätzlich bei Cermets bekannt ist.

Die vorliegende Erfindung umfaßt insbesondere Cermet-Körper, deren Phasen mit kubischer Kristallstruktur 30 bis 60 Massen% Titan, 5 bis 15 Massen% Tantal und/oder Niob, 0 bis 12 Massen% Molybdän, 0 bis 5 Massen% Vanadium, 0 bis 2 Massen% Chrom, 0 bis 1 Massen% Hafnium und/oder Zirkonium enthalten, wobei in der Binderphase bis zu 2 % Aluminium und/oder metallisches Wolfram, Titan, Molybdän, Vanadium und/oder Chrom gelöst sind.

Die oberflächennahen Randzonen können im wesentlichen homogen aufgebaut sein oder einen Gradienten in der Zusammensetzung aufweisen bzw. oberflächennahe Randzonen unterschiedlicher Zusammensetzung, wobei in einer äußeren, sich an die Körperoberfläche anschließenden und bis zu einer Tiefe zwischen 2 µm und 3 µm reichenden ersten Schicht eine im wesentlichen binderphasenfreie Carbonitridphase befindet, die an eine darunterliegende mittlere Schicht mit einer Dicke von 5 µm bis 150 µm aus einer im wesentlichen reinen WC-Co-Zusammensetzung angrenzt und woran sich eine dritte unterste Schicht mit einer Dicke von mindestens 10 µm und maximal 650 µm anschließt, die Anteile der Binderphase und der IVa- und/oder Va-Elemente auf den im Körperinneren vorliegenden, im wesentlichen konstanten Wert ansteigen und der Wolframanteil auf den im Körperinneren im wesentlichen konstanten Wert abfällt. Die unterschiedlichen Schichten des vorbeschriebenen Sinterkörpers gehen kontinuierlich ineinander über, wobei vorzugsweise als Metall der Carbonitridphase Titan verwendet wird. Der Gehalt an Titan und/oder einem weiteren Element der IVa- bis VIa-Gruppe des Periodensystemes, Wolfram ausgenommen, ist in der äußeren Schicht maximal, fällt dann beim Übergang in die mittlere Schicht steil auf einen minimalen Wert ab und steigt beim Übergang zu der dritten untersten Schicht bis zu einer Eindringtiefe von ca. 800 µm von der Oberfläche aus gemessen allmählich auf einen mittleren, dem Anteil an der Gesamtzusammensetzung entsprechenden Wert im Körperinneren wieder an, der jedoch unterhalb des Titan- oder sonstigen Metallanteiles in der äußeren Schicht liegt. In entsprechender Weise ist der Stickstoffgehalt in der mittleren Schicht minimal und steigt beim Übergang in die äußerste Schicht auf Anteile an, die über dem durchschnittlichen Stickstoffgehalt der Legierung liegen, die im Kerninneren vorhanden sind. Hierzu entgegengesetzt steigen beim Übergang von der äußersten Schicht zur mittleren Schicht die Gehalte an Wolfram und Cobalt deutlich an. Die Hartstoffphase WC kann ggf. erst beim Sintern aus (Ti,W)C oder (Ti,W)(C,N) gebildet werden. Vorzugsweise beträgt der Binderphasengehalt in der mittleren Schicht maximal das 0,9fache des Binderphasengehaltes im Körperinneren, während der Wolframanteil in dieser mittleren Schicht mindestens das 1,1fache des im Körperinneren liegenden Wolframanteiles beträgt.

Alternativ hierzu sind auch solche Randzonenbereiche möglich, bei denen die einzelnen Schichten nicht scharf voneinander getrennt sind, sondern sich die jeweiligen Metall- und Nichtmetallanteile der Legierung graduell über weite Übergangsbereiche ändern. Der nach Anspruch 9 gekennzeichnete Körper erfüllt in drei den Randbereich bildenden Schichten folgende Bedingungen:

In einer äußeren, sich an die Körperoberfläche oder an eine Randzone mit einer Eindringtiefe von 1 bis maximal 3 µm anschließenden und bis in eine Tiefe zwischen 10 µm bis 200 µm reichenden Schicht beträgt der Wolfram- und der Binderphasenanteil maximal das 0,8fache des sich aus der Gesamtzusammensetzung ergebenden Anteiles. In dieser Schicht steigt der Wolframund der Binderphasenanteil zum Körperinneren hin im wesentlichen kontinuierlich an, wohingegen der Stickstoffanteil zum Körperinneren hin im wesentlichen kontinuierlich abfällt. In einer darunterliegenden mittlere Schicht einer Dicke zwischen 20 µm und 400 µm durchlaufen mit fortschreitender Eindringtiefe die Wolfram- und die Binderphasengehalte eine Maximum und die Gehalte an Elementen der IVa- und/oder Va-Gruppe des Periodensystemes ein Minimum. In einer dritten, untersten Schicht, die bis zu einer von der Körperoberfläche gemessenen Eindringtiefe von maximal 1 mm reicht, fallen die Wolfram- und Binderphasenanteile auf im wesentlichen konstante Werte im Körperinneren ab, die dem Anteil an der Gesamtzusammensetzung entsprechen, und die Gehalte an Elementen der IVa- und Va-Gruppe des Periodensystemes, insbesondere des Titans steigen auf im wesentlichen konstante Werte an. Der Stickstoffgehalt bleibt beim Übergang von der mittleren Schicht zur untersten Schicht bis ins Körperinnere im wesentlichen konstant.

Die Legierungen der erfindungsgemäßen Körper können bis zu 2 Massen% an Chrom und/oder Molybdän sowie in der Hartstoffphase TiCN in einer Menge zwischen 3 bis 40 Massen% TiCN oder bis zu 40 Massen% TiC und/oder TiN enthalten.

Vorzugsweise wird der erfindungsgemäße Hartmetall- oder Cermet-Körper mit mindestens einer Hartstoffschicht und/oder einer keramischen Schicht (Al₂O₃) oder Diamant, kubischem Bornitrid oder ähnlichen Schichten überzogen.

Zur Herstellung des vorbeschriebenen Hartmetall- oder Cermet-Körpers wird nach Anspruch 8 oder 9 gearbeitet, wobei die dargelegten Verfahrenstechniken zwischen Ausgangsmischungen unterscheiden, in denen bereits Stickstoff enthalten ist und solchen, die frei von Stickstoff sind.

Bei stickstofffreien Mischungen aus Hartstoffen mit einem WC-Anteil zwischen 50 Massen% und 96 Massen% und Bindemetallen werden diese zu einem Grünling vorgepreßt und zunächst in einer Vakuum- bis etwa 1200°C und anschließend in einer Inertgasatmosphäre auf eine zwischen 1200°C und der Sintertemperatur liegende Temperatur aufgeheizt, wonach spätestens bei Erreichen der Sintertemperatur zumindest zeitweise eine stickstoff- und ggf. kohlenstoffhaltige Atmosphäre mit einem Druck zwischen 10³ und 10⁷ Pa, vorzugsweise zwischen 5 x 10³ Pa und 5 x 10⁴ Pa, eingestellt wird. Soweit nicht bereits die Sintertemperatur erreicht ist, wird weiterhin auf diese Temperatur aufgeheizt und diese über eine Haltezeit von mindestens 20 Minuten aufrechterhalten oder in dieser Zeit von mindestens 20 Minuten nur eine geringe Abkühlung von maximal 2°C/min durchgeführt. Bei der abschließenden Abkühlung des Sinterkörpers bleibt die eingestellte Stickstoff- und ggf. Kohlenstoff-enthaltende Gasatmosphäre so lange erhalten, bis mindestens 1000°C erreicht sind.

Enthält die Ausgangsmischung Stickstoffanteile von mindestens 0,2 Massen% bezogen auf die Hartstoffgesamtmasse, kann das stickstoffhaltige Gas auch später, spätestens jedoch bei Erreichen der Sintertemperatur und entsprechend dem Stickstoffgehalt in der Ausgangsmischung auch zu einem geringeren Partialdruckanteil in die Ofenatmosphäre eingebracht werden. In jedem Falle muß über die Verfahrensführung und/oder die Ausgangsmischung sichergestellt sein, daß genügend hohe Kohlenstoff-Anteile und Wolfram-Anteile zur Bildung der WC-Kristallite an der Oberfläche vorhanden sind. Ggf. ist die Sinter-Haltezeit entsprechend zu verlängern.

Weiterbildungen des Verfahrens sind im Anspruch 10 beschrieben.

So ist es in einer Variation des Verfahrens auch möglich, die Stickstoff- und ggf. Kohlenstoff-enthaltende Atmosphäre durch Einleitung von Präkursoren, d.h. stickstoff- und ggf. kohlenstoffhaltige Gase oder ggf. auch durch Kohlenstoff-enthaltende Tiegelmaterialien dadurch einzustellen, daß sich unter der herrschenden Temperatur und dem Druck Stickstoff und Kohlenstoff in situ bildet.

Mit der Zeitspanne und mit der Gaszusammensetzung, bei der sich der Sinterkörper bei über eutektischen Temperaturen befindet, kann die Größe und Häufigkeit der WC-Kristallite beeinflußt werden. Hierbei führen längere Behandlungszeiten und ein höherer Anteil an Kohlenstoff zu größeren und/oder häufiger auftretenden WC-Kristalliten.

In einer Ausführungsvariante der Erfindung wird der Sinterkörper bis auf 1200°C während der Aufheizphase erwärmt und diese Temperatur eine Zeitdauer von mindestens 20 Minuten, vorzugsweise mehr als einer Stunde gehalten, bevor mit der weiteren Aufheizung auf die Sintertemperatur fortgefahren wird.

Im Rahmen der vorliegenden Erfindung liegt auch eine Verfahrensführung, bei der zunächst in der Aufwärmphase bis etwa 1200°C der Körper einem Vakuum ausgesetzt wird, das dann durch eine Inertgasatmosphäre (z.B. Edelgasatmosphäre) ersetzt wird.

Der Inertgasdruck von 10³ bis 10⁴ Pa bleibt bis zum Erreichen der Sintertemperatur erhalten, wonach eine Stickstoff- und ggf. Kohlenstoff-enthaltende Atmosphäre bei höherem Druck von mehr als 10⁴ Pa oberhalb von 1450°C, vorzugsweise nahe 1500°C eingestellt wird.

Nach einer weiteren Ausführungsform kann der Sinterkörper aus einem Hartmetall oder einem Cermet nach einem mindestens 0,5-stündigen Halten der Sintertemperatur einer "Pendelglühung" unterzogen werden, d.h. einer Temperaturführung, bei der mindestens einmal, vorzugsweise mehrfach, der eutektische Schmelzpunkt oszillierend unter- und überschritten wird, wobei die Temperatur um mindestens 20°C, vorzugsweise mindestens 50°C, jeweils den eutektischen Punkt überschreitet und unterschreitet. Vorzugsweise liegen die Aufheiz- und Abkühlraten sowie die Geschwindigkeit, mit der die Temperatur den eutektischen Schmelzpunkt unter- und überschreitet bei maximal 10°C/min. Bevorzugt werden jedoch Abkühl- und/oder Aufheizgeschwindigkeiten zwischen 2°C/min und 5°C/min.

In einer weiteren Ausführungsvariante der Erfindung kann das nach Erreichen der Sintertemperatur eingestellte Atmosphärengasgemisch aus N₂ und CO mit einem Verhältnis N₂/(N₂+CO) zwischen 0,1 und 0,9 gewählt werden.

Schließlich ist es im Rahmen der vorliegenden Erfindung möglich, nach Erreichen der Sintertemperatur um ein im Mittelwert schwankende Drücke der Stickstoff- und ggf. Kohlenstoff-enthaltenden Atmosphäre einzustellen, wobei die Drücke um 10 bis 80 % von einem Mittelwert abweichen, der in Abhängigkeit vom Bindergehalt gewählt wird. Eine entsprechende Verfahrensführung wird beispielsweise in der DE 44 23 451 A1 erläutert, auf die verwiesen wird.

Nach einer Weiterbildung der Erfindung kann die Oberfläche des fertig gesinterten Körpers mittels Gasen oder Flüssigkeiten einer Ätzbehandlung unterzogen werden, wodurch die WC-Kristallite deutlicher durch Reliefbildung hervortreten. Insbesondere kann diese Maßnahme zur Entfernung von Bindemetallanteilen an der Substratkörperoberfläche dienen, die bei einer Diamantbeschichtung unerwünscht sind.

Die vorliegende Erfindung wird um folgenden anhand der Figuren weiter erläutert. Es zeigen
- Fig. 1: ein Temperatur-Zeit-Diagramm,
- Fig.2, 3: Gefügeausbildungen an einer Sinterkörper-Randzone mit unterschiedlichen WC-Kristalliten,
- Fig. 4: eine rasterelektronenmikroskopische Aufnahme der Oberfläche des gesinterten Körpers nach Fig. 2,
- Fig. 5: ein Diffraktogramm der Sinterkörperoberfläche eines Ausführungsbeispieles,
- Fig. 6, 7: Abbildungen von Randzonen-Gefügen unterschiedlicher Sinterkörper,
- Fig. 8: ein Temperatur-Zeit-Diagramm in einer weiteren Ausführungsvariante,
- Fig. 9: eine Abbildung eines weiteren Randzonengefüges eines Sinterkörpers,
- Fig. 10, 11: Temperatur-Zeit-Diagramme mit weiteren Beispielen zur Prozeßtemperaturführung.

Ein WC-TiC-TiN-TaC-NbC-Co-Grünling einer Zusammensetzung mit 1,3 Massen% TiC ist der Fig. 1 entnehmbaren Temperaturführung unterzogen worden. Zunächst wurde der Grünling ca. 3 Stunden in einer Vakuumatmosphäre auf eine Temperatur von 1200°C aufgeheizt, die dann ca. eine halbe Stunde aufrechterhalten wurde. Hiernach ist ein Inertgas unter einem Druck von 5 x 10³ Pa eingelassen und die Aufheizung bis zum Erreichen des Sinterpunktes bei 1485°C fortgesetzt worden. Mit Erreichen des Sinterpunktes ist die Inertgasatmosphäre durch eine Stickstoffatmosphäre unter einem Druck von 5 x 10⁴ Pa ersetzt worden. Die Sintertemperatur wurde etwa eine halbe Stunde beibehalten, wonach die Ofenatmosphäre auf 1400°C abgekühlt wurde. Die Temperatur von 1400°C wurde ca. 5 Stunden aufrechterhalten, wonach der Sinterkörper auf Raumtemperatur abgekühlt worden ist. Nach dem Erreichen der Sintertemperatur bis zum Erreichen von 1000°C in der Abkühlphase blieb die Stickstoffatmosphäre unter dem genannten Druck aufrechterhalten.

Fig. 2 und 3 zeigen Gefügeausbildungen der derart behandelten Sinterkörper gleich quantitativer Zusammensetzung mit unterschiedlich großer WC-Kristallitbildung an der Oberfläche. Bei dem Sinterkörper nach Fig. 2 lag in der Ausgangsmischung und in der Gasatmosphäre ein höherer Kohlenstoff-Anteil vor, weshalb zum Sinterkörper nach Fig. 4 die WC-Kristallitbildung an der Körperoberfläche verstärkt auftrat. Der Sinterkörper nach Fig. 3 besitzt demgegenüber weniger und kleinere WC-Kristallite als derjenige nach Fig. 2.

Fig. 4 zeigt eine Rasterelektronenmikroskopische Aufnahme der Oberfläche des Sinterkörpers nach Fig. 2, die erkennen läßt, daß die WC-Kristallite in die Oberflächenrandzonen fest eingebunden sind, aus der sie um 2 µm bis 20 µm herausragen. Zwischen den WC-Kristalliten liegen je nach Sinterbedingungen, d.h. nach Atmosphäreneinstellung mehr oder weniger große Anteile an kubisch-flächenzentrierter Phase (Ti,Ta,Nb,W)(C,N) sowie Binderphase vor. Bei derselben Sinterkörper-Legierung erkennt man aus dem Diffraktogramm nach Fig. 5 neben (hexagonalen) WC Anteilen kubisch-flächenzentrierten Phasen (gekennzeichnet durch kfz) mit einem Gitterparameter von 0,4368 nm. Der hiernach abschätzbare Anteil an Tantal und Niob-Carbiden beträgt etwa 20 mol%. Aus der Peakform der Diffraktionslinien kann ein inhomogener und/oder mindestens zweiphasiger Aufbau der kubisch flächenzentrierten Phase abgeleitet werden, ähnlich wie dieser bei Cermets mit einer Kern-Hülle-Struktur bekannt ist.

Fig. 6 zeigt ein Randzonengefüge eines Sinterkörpers einer anderen Mischung, die einen (größeren) Anteil an TiC, nämlich 6 Massen%, aufweist. Bei Behandlung dieses Sinterkörpers in der gleichen, vorbeschriebenen Weise bilden sich größere Anteile an kubisch-flächenzentrierter Phase zwischen den aus der Oberfläche herausragenden WC-Kristalliten aus. Die WC-Kristallite sind deutlich größer als bei Sinterkörpern, die nur einen geringeren Carbidanteil in der Ausgangsmischung aufweisen.

Ein Randzonengefüge einer weiteren Sinterprobe zeigt Fig. 7. Die dort verwendete Ausgangsmischung enthielt einen etwa doppelt so großen Anteil an TiN als die vorbehandelten Sinterkörper. Das Gefüge nach Fig. 7 wurde bei einer Behandlung des Körpers entsprechend Fig. 8 erhalten. Im Unterschied zu der Temperaturführung nach Fig. 1 ist im Anschluß an die Haltezeit auf der Sintertemperatur der Körper auf 1200°C abgekühlt und hiernach auf 1400°C erneut aufgeheizt worden. Die Temperatur von 1400°C ist etwa 2 1/2 Stunden aufrechterhalten worden, bevor der Körper abgekühlt worden ist.

Wie aus Fig. 9 ersichtlich ragen aus der Oberflächenrandzone WC-Kristallite heraus, die in eine Zwischenschicht mit einer Anreicherung an kubisch-flächenzentrierter Phase aus Carbiden, Nitriden und Carbonitriden des Titans, Tantals, Niobs oder Wolframs angrenzt. Diese Schicht muß nicht streng einphasige oder homogen sein, sondern kann aus kohlenstoffreicheren und kohlenstoffärmeren Phasen bestehen. In die Zwischenschicht sind ebenfalls gewisse Anteile an Bindermaterial eingebunden. Im Körperinneren schließt sich an die Randzone der Sinterkern an, der in seiner Zusammensetzung und seinem Schichtaufbau der Gesamtzusammensetzung entspricht. Die geschilderte Randstruktur, die in ihrem Gefüge von darunterliegenden Schichten abweicht, wird insbesondere durch Wärmebehandlungen mit wechselnden Temperaturen, wie sie beispielsweise anhand von Fig. 8 erkennbar sind, ausgebildet. Wird hingegen mit einer konstanten Temperatur nach dem Hochsintern (siehe Fig. 1) gearbeitet, bildet sich eine solche kubisch-flächenzentrierte Phase kaum aus; ebenso sind Übergänge von WC-Co-Gefügebereichen zu (Ti,Ta,Nb,W)(C,N)-reichen Zwischenzonen kontinuierlicher und unschärfer. Es ist auch deutlich erkennbar, daß die bei einem Sinterkörper nach Fig. 7 erkennbaren WC-Kristallite weit weniger aus der Körperoberfläche herausragen und demgemäß mehr in den Oberflächenzonen eingebunden sind als in den übrigen dargestellten Fällen. Allerdings ist auch bei der Gefügestruktur nach Fig. 7 ein zur Oberfläche hin zunehmender WC-Kristallitanteil deutlich zu erkennen.

Variationen der Temperaturführung sind Fig. 10 und 11 zu entnehmen. In dem in Fig. 10 dargestellten Temperaturprofil ist die Aufheizgeschwindigkeit auf Temperaturen bis 1200°C und bis 1485°C (Sintertemperatur) größer gewählt, nämlich mit 5°C/min im Vergleich zu der geringeren Aufheizgeschwindigkeit bei dem Temperaturprofil nach Fig. 8. Die sich an die Haltezeit auf Sintertemperatur anschließende Abkühlgeschwindigkeit wurde mit 2°C/min gewählt. Sowohl die Aufheizgeschwindigkeit von 1200°C bis 1400°C als auch die nach einer Haltezeit von ca. 2 1/2 Stunden gewählte Abkühlgeschwindigkeit beträgt 5°C/min.

Bei der Verfahrensführung nach Fig. 11 ist im Vergleich zu Fig. 1 ebenfalls eine höhere Aufheizgeschwindigkeit von 5°C/min in den beiden ersten Aufheizphasen anstelle der in Fig. 1 dargestellten deutlich geringeren Aufheizgeschwindigkeit gewählt worden.

## Patentansprüche

1. Hartmetall- oder Cermet-Körper mit einer Hartstoffphase aus WC und/oder mindestens einem Carbid, Nitrid, Carbonitrid und/oder Oxicarbonitrid mindestens eines der Elemente der IVa-, Va- oder VIa-Gruppe des Periodensystemes und einer Bindemetallphase aus Fe, Co und/oder Ni, deren Anteil 3 bis 25 Massen% beträgt,
**dadurch gekennzeichnet,**
**daß** aus der Körperoberfläche um 2 bis 20 µm, vorzugsweise 5 bis 10 µm WC-Kristallite herausragen.

2. Hartmetall- oder Cermet-Körper nach Anspruch 1, **dadurch gekennzeichnet, daß** der WC-Anteil an der Hartstoffphase mindestens 50 Massen% und maximal 96 Massen% beträgt und/oder daß in das Gefüge des Hartmetall- oder Cermet-Körpers auch Metalle der IVa-, Va- und/oder VIa-Gruppe des Periodensystemes, vorzugsweise W, Ta, Nb, Mo und Cr eingebunden sind.

3. Hartmetall- oder Cermet-Körper nach Anspruch 1 oder 2,
**dadurch gekennzeichnet, daß** die WC-Kristallite an der Körperrandzone mit bis zu 50 Vol.-% einer kubischen Phase eines weiteren Hartstoffes anderer Zusammensetzung und Bindemetallanteilen einen Verbund bilden, wobei vorzugsweise die kubische Phase im wesentlichen aus Carbiden, Nitriden, Carbonitriden und/oder Oxicarbonitriden mindestens eines der IVa-, Va- und/oder VIa-Elemente, des periodischen Systemes, insbesondere des Ti besteht, wobei die kubische Phase ein- oder mehrphasig ausgebildet sein kann und/oder wobei die kubische Kristallstruktur der Hartstoffphase eine Kern-Rand-Struktur besitzt.

4. Hartmetall- oder Cermet-Körper nach einem der Ansprüche 1 bis 3, **dadurch gekennzeichnet, daß** die Phasen mit kubischer Kristallstruktur in der Hartstoffphase 30 bis 60 Massen% Ti, 5 bis 15 Massen% Ta und/oder Nb, 0 bis 12 Massen% Mo, 0 bis 5 Massen% V, 0 bis 2 Massen% Cr, 0 bis 1 Massen% Hf und/oder Zr enthalten und/oder in der Binderphase bis zu 2 % Al und/oder metallisches W, Ti, Mo, V und/oder Cr gelöst sind.

5. Hartmetall- oder Cermet-Körper nach einem der Ansprüche 1 bis 4, **dadurch gekennzeichnet, daß** der Körperrandbereich aus mehreren Schichten mit unterschiedlichen Zusammensetzungen besteht, wobei
a) in einer äußeren, sich an die Körperoberfläche anschließenden und bis zu einer Tiefe zwischen 2 µm und 30 µm reichenden ersten Schicht eine im wesentlichen binderphasenfreie Carbonitridphase vorliegt, die
b) an eine darunterliegenden mittlere Schicht mit einer Dicke von 5 µm bis 150 µm aus einer im wesentlichen reinen WC-Co-Zusammensetzung angrenzt und daß
c) in einer dritten untersten Schicht mit einer Dicke von mindestens 10 µm und maximal 650 µm die Anteile der Binderphase und der IVa- und/oder Va-Elemente des Periodensystemes auf den im Körperinneren vorliegenden, im wesentlichen konstanten Wert ansteigen und der Wolframanteil auf den im Körperinneren im wesentlichen konstanten Wert abfällt.

6. Hartmetall- oder Cermet-Körper nach einem der Ansprüche 1 bis 4, **dadurch gekennzeichnet, daß** der Körperrandbereich aus mehreren Schichten mit unterschiedlicher Zusammensetzungen besteht, wobei
a) in einer äußeren, sich an die Körperoberfläche oder an eine Randzone mit einer Eindringtiefe von 1 µm bis maximal 3 µm anschließenden und bis in eine Tiefe zwischen 10 µm und 200 um reichenden Schicht in der Hartstoffphase der Wolfram- und der Binderphasenanteil maximal das 0,8fache des sich aus der Gesamtzusammensetzung ergebenden Anteiles beträgt und in dieser Schicht der Wolfram- und der Binderphasenanteil zum Körperinneren hin im wesentlichen kontinuierlich ansteigt und der Stickstoffanteil zum Körperinneren hin im wesentlichen kontinuierlich abfällt,
b) daß in einer darunterliegenden mittleren Schicht einer Dicke zwischen 20 µm und 400 µm die Wolframund Binderphasengehalte mit fortschreitender Eindringtiefe ein Maximum und die Gehalte an Elementen der IVa- und/oder Va-Gruppe des Periodensystemes ein Minimum durchlaufen und
c) daß in einer dritten untersten Schicht, die bis zu einer von der Körperoberfläche gemessenen Eindringtiefe bis maximal 1 mm reicht, die Wolfram- und Binderphasenanteile auf im wesentlichen konstante Werte im Körperinneren abfallen und die Gehalte an Elementen der IVa- und/oder Va-Gruppe des Periodensystemes auf im wesentlichen konstante Werte ansteigen.

7. Hartmetall- oder Cennet-Körper nach einem der Ansprüche 1 bis 6, **dadurch gekennzeichnet, daß** mindestens eine Schicht aus einem Carbid, Nitrid und/oder Carbonitrid des Titans oder Zirkoniums und/oder aus Al₂O₃ und/oder aus Diamant, kubischem Bornitrid, Kohlenstoffnitrid (CNₓ), Fullerenen oder anderen mindestens eines der Elemente B, C, N und/oder O aufweisenden Verbindungen besteht.

8. Verfahren zur Herstellung eines Hartmetall- oder Cermet-Körpers mit einem WC-Anteil an der Hartstoffphase zwischen 50 Massen% und 96 Massen% nach einem der Ansprüche 1 bis 7, **dadurch gekennzeichnet, daß** eine stickstofffreie Mischung aus Hartstoffen und Bindemetallen zu einem Grünling vorgepreßt und in einer Vakuum- oder Inertgasatmosphäre auf eine zwischen 1200°C und der Sintertemperatur liegende Temperatur aufgeheizt wird, wonach spätestens bei Erreichen der Sintertemperatur zumindest zeitweise eine stickstoff- und ggf. kohlenstoffhaltige Atmosphäre mit einem Druck zwischen 10³ und 10⁷ Pa, vorzugsweise zwischen 5 x 10³ Pa und 5 x 10⁴ Pa eingestellt wird, anschließend ggf. auf die Sintertemperatur aufgeheizt und diese über eine Haltezeit von mindestens 20 min aufrechterhalten oder in dieser Zeit von mindestens 20 min nur eine geringe Abkühlung von maximal 2°C/min durchgeführt wird und abschließend abgekühlt wird, wobei die beim Aufheizen oder spätestens ab Erreichen der Sintertemperatur eingestellte Stickstoff- und ggf. Kohlenstoff-enthaltende Gasatmosphäre aufrechterhalten bleibt, bis in der Abkühlphase mindestens 1000°C erreicht sind.

9. Verfahren zur Herstellung eines Hartmetall- oder Cermet-Körpers nach einem der Ansprüche 1 bis 8, **dadurch gekennzeichnet, daß** eine mindestens 0,2 Massen% Stickstoff-enthaltende Mischung aus Hartstoffen und Bindermetallen zu einem Körper (Grünling) vorgeformt und auf die Sintertemperatur erwärmt wird, wobei die während des Aufheizens eingestellte Inertgas- oder Vakuumatmosphäre ab Erreichen einer Temperatur zwischen 1200°C und der Sintertemperatur zumindest zeitweise durch Einlaß von Stickstoff- und ggf. zusätzlich Kohlenstoff-enthaltenden Gasen unter einem Druck von 5 x 10⁴ Pa bis 10⁷ Pa gegen diese Gasdruckatmosphäre ausgetauscht wird, daß der Körper mindestens 0,5 h, vorzugsweise 1 h, gesintert und anschließend abgekühlt wird, wobei die beim Aufheizen ab 1200°C oder später eingestellte Stickstoff-enthaltende Gasatmosphäre aufrechterhalten bleibt, bis in der Abkühlphase mindestens 1000°C erreicht sind.

10. Verfahren nach Anspruch 8 oder 9, **dadurch gekennzeichnet, daß** die Stickstoff- und ggf. Kohlenstoff-enthaltende Atmosphäre durch Einleitung von Präkursoren, d.h. N- und ggf. C-haltigen Gasen, oder ggf. durch C-enthaltenden Tiegelmaterialien eingestellt wird, wobei sich Stickstoff und Kohlenstoff in der Gasatmosphäre in situ bildet und/oder daß bis auf 1200°C während der Aufheizphase erwärmt und diese Temperatur eine Zeitdauer von mindestens 20 min, vorzugsweise mehr als 1 h, gehalten wird, bevor mit der Aufheizung auf die Sintertemperatur fortgefahren wird.

## Claims

1. Hard metal or cermet body with a hard material phase of WC and/or at least one carbide, nitride carbonitride and/or oxicarbonitride of at least one element of groups IVa , Va or VIa of the classification of elements and a binder metal phase of Fe, Co and/or Ni, whose proportion amounts to 3 to 25 % by mass,
**characterised in that**
WC crystallites project from the body surface by 2 to 20 µm, preferably by 5 to 10 µm.

2. Hard metal or cermet body according to claim 1, **characterised in that** the WC-content in the hard material phase amounts to at least 50 % by mass and maximally to 96 % by mass and/or that in the texture of the hard metal or cermet body also metals of the groups IVa, Va and/or VIa of the classification of elements, preferably E, Ta, Nb, Mo and Cr are bound.

3. Hard metal or cermet body according to claim 1 or 2, **characterised in that** the WC crystallites at the body surface rim form a compound with up to 50 % by volume of a cubic phase of further hard material of a different composition and with binder metal parts, whereby preferably the cubic phase consists substantially of carbides, nitrides, carbonitrides and/or oxicarbonitrides of at least one of the elements of groups IVa, Va and/or VIa of the classification of elements, particularly of Ti, whereby the cubic phase can be a single-phased or multiphased and/or that the cubic crystal structure of the hard material phase has a core-rim structure.

4. Hart metal or cermet body according to one of claims 1 to 3, **characterised in that** the phases with cubic crystalline structure in the hard material phase contain 30 to 60 % by mass Ti, 5 to 15 % by mass Ta and/or Nb, 0 to 12 % by mass Mo, 0 to 5 % by mass V, 0 to 2 % by mass Cr, 0 to 1 % by mass Hf and/or Zr and/or in the binder phase up to 2 % Al and/or metallic W, Ti, Mo, V and/or Cr are dissolved.

5. Hart metal or cermet body according to one of claims 1 to 4, **characterised in that** the body-rim area consists of several layers with different composition, whereby
a) in a first outer layer adjacent to the body surface and reaching to a depth between 2 µm and 30 µm a carbonitride phase essentially free of binder phase is present, which
b) borders on an underlying intermediate layer with a thickness of 5 µm to 150 µm of a substantially pure WC-Co composition and that
c) in a third innermost layer with a thickness of at least 10 µm and maximum 650 µm the contents of a binder phase and of the elements of groups IVa and/or Va of the classification of elements increase to the substantially constant value existing in the body interior and the tungsten content decreases to the substantially constant value in the body interior.

6. Hard metal or cermet body according to one of claims 1 to 4, **characterised in that** the body-rim-zone consists of several layers with different compositions, whereby,
a) in an outer layer adjacent to the body surface or to a rim zone, with a penetration depth of 1 µm to maximum 3 µm, and reaching to a depth between 10 µm and 200 µm, in the hard material phase the content of tungsten and binder phase amounts maximally to 0,8 times the content resulting from the general composition and that in this layer the tungsten and binder phase content increases substantially continuously towards the body interior and the nitrogen content decreases substantially continuously towards the body interior,
b) that in an underlying intermediate layer of a thickness between 20 µm and 400 µm, the tungsten and binder phase content run through a maximum with progressing depth and the contents of elements of the groups IVa and/or Va of the classification of elements run through a minimum and
c) in a third innermost layer, which reaches to a penetration depth of maximum 1 µm measured from the body surface, the tungsten and binder phase contents decrease to the substantially constant values in the body interior and the contents of elements of groups IVa and/or Va of the classification of elements increase to substantially constant values.

7. Hard metal or cermet body according to one of claims 1 to 6, **characterised in that** at least one layer consists of a carbide, nitride and/or carbonitride of titanium or zirconium and/or of Al₂O₃ and/or diamond, cubic boron nitride, carbon nitride (CNₓ), fuller's earth or another compound containing at least one of the elements B, C, N and/or O.

8. Method for the production of a hard metal or cermet body with a WC-content in the hard material phase between 50 % by mass and 96 % by mass according to one of claims 1 to 7, **characterised in that** a nitrogen-free mixture of hard materials and binder metals is prepressed into a green compact and heated in a vacuum or inert gas atmosphere to a temperature lying between 1200°C and the sintering temperature, after which at the latest when the sintering temperature is reached, a nitrogen-containing and optionally a carbon-containing atmosphere with a pressure between 10³ and 10⁷ Pa, preferably between 5 x 10³ Pa and 5 x 10⁴ Pa is set at least temporarily, optionally heated subsequently to the sintering temperature and the latter maintained over a holding time of at least 20 min, or in this time of 20 min only a slight cooling of maximum 2°C/min is performed, and finally cooled down, whereby the nitrogen-containing and optionally carbon-containing gas atmosphere set during heating or the latest when the sintering temperature was reached, is maintained in the cooling phase until at least 1000°C are reached.

9. Method for producing a hard metal or cermet body according to one of claims 1 to 7, **characterised in that** at least 0,2 % by mass of a nitrogen-containing mixture of hard materials and binder materials are preshaped into a body (green compact) and heated to the sintering temperature, whereby the inert gas atmosphere or vacuum set during heating, starting from a temperature of 1200°C to the sintering temperature, is at least temporarily replacing this gas pressure atmosphere by introducing nitrogen-containing and optionally in addition carbon-containing gases under a pressure of 10³ Pa to 10⁷ Pa, preferably of 10⁴ Pa to 5 x 10⁴, that the body is sintered for at least 0,5 hours, preferably for 1 hour and subsequently cooled down, whereby the nitrogen-containing atmosphere set during heating at 1200°C or later is maintained until in the cooling phase at least 1000°C are reached.

10. Method according to claim 8 or 9, **characterised in that** the nitrogen-containing and optionally carbon-containing atmosphere is set by introducing precursors, i.e. N-containing and optionally C-containing gases, or optionally by introducing C-containing crucible materials, whereby nitrogen and carbon are formed in the gas atmosphere in situ and/or that during heating the temperature is increased up to 1200°C and this temperature is maintained for at least 20 min, preferably for more than 1 hour, before continuing the heating up to the sintering temperature.

## Revendications

1. Corps en métal dur ou en cermet avec une phase de matière dure en WC et/ou avec au moins un carbure, un nitrure, un carbonitrure et/ou un oxycarbonitrure d'au moins un des éléments du groupe IVa, Va ou VIa de la classification périodique des éléments et avec une phase de métal liant en Fe, Co et/ou Ni dont la part est comprise entre 3 et 25 % en masse,
**caractérisé par le fait**
**que** des cristallites de WC projettent de la surface du corps de 2 à 20 µm, de préférence de 5 à 10 µm.

2. Corps en métal dur ou en cermet selon la revendication 1, **caractérisé par le fait que** la part de WC à la phase de matière dure est d'au moins 50 % en masse et de 96 % en masse au maximum, et/ou qu'aussi des métaux du groupe IVa, Va et/ou VIa de la classification périodique des éléments, de préférence W, Ta, Nb, Mo ou Cr sont intégrés dans la structure du corps en métal dur ou en cermet.

3. Corps en métal dur ou en cermet selon la revendication 1 ou 2, **caractérisé par le fait que** les cristallites de WC sur la zone marginale du corps forment un composite avec jusqu'à 50 % volumétrique d'une phase cubique d'une autre matière dure d'une composition différente et avec des parts de métal liant, de préférence la phase cubique se composant pour l'essentiel de carbures, de nitrures, de carbonitrures et/ou d'oxycarbonitrures d'au moins un des éléments IVa, Va et/ou VIa de la classification périodique des éléments, en particulier du Ti, la phase cubique pouvant être réalisée à une ou à plusieurs phases et/ou la structure cristalline cubique de la phase de matière dure présentant une structure noyau-bord.

4. Corps en métal dur ou en cermet selon l'une des revendications 1 à 3, **caractérisé par le fait que** les phases avec une structure cristalline cubique contiennent dans la phase de matière dure 30 à 60 % en masse de Ti, 5 à 15 % en masse de Ta et/ou de Nb, 0 à 12 % en masse de Mo, 0 à 5 % en masse de V, 0 à 2 % en masse de Cr, 0 à 1 % en masse de Hf et/ou de Zr, et/ou que jusqu'à 2 % de Al et/ou du W, Ti, Mo, V et/ou du Cr métallique(s) sont dissous dans phase liant.

5. Corps en métal dur ou en cermet selon l'une des revendications 1 à 4, **caractérisé par le fait que** la zone marginale du corps se compose de plusieurs couches ayant des compositions différentes,
a) dans une première couche extérieure qui est contiguë à la surface du corps et qui s'étend jusqu'à une profondeur comprise entre 2 µm et 30 µm, une phase de carbonitrure pour l'essentiel exempte de phase liant étant présente, qui
b) est contiguë à une couche de milieu qui est située la-dessous et qui présente une épaisseur de 5 µm à 150 µm et une composition WC-Co pour l'essentiel pure, et que
c) dans une troisième couche la plus inférieure présentant une épaisseur d'au moins 10 µm et de 650 µm au maximum, les parts de la phase liant et des éléments IVa et/ou Va de la classification périodique des éléments augmentent de manière à passer à la valeur pour l'essentiel constante existant à l'intérieur du corps, et la part de tungstène diminue de manière à passer à la valeur pour l'essentiel constante à l'intérieur du corps.

6. Corps en métal dur ou en cermet selon l'une des revendications 1 à 4, **caractérisé par le fait que** la zone marginale du corps se compose de plusieurs couches ayant des compositions différentes,
a) dans une couche extérieure qui est contiguë à la surface du corps ou à une zone marginale, avec une profondeur de pénétration de 1 µm à 3 µm au maximum, et qui s'étend jusqu'à une profondeur comprise entre 10 µm et 200 µm, la part de tungstène dans la phase de matière dure et la part de la phase liant étant au maximum 0,8 fois la part résultant de la composition totale, et dans cette couche la part de tungstène et la part de la phase liant augmentant pour l'essentiel continûment vers l'intérieur du corps et la part d'azote diminuant pour l'essentiel continûment vers l'intérieur du corps,
b) que dans une couche de milieu située là-dessous et ayant une épaisseur comprise entre 20 µm et 400 µm, les teneurs en tungstène et de la phase liant passent - avec une profondeur progressive de pénétration - par un maximum et les teneurs en éléments du groupe IVa et/ou Va de la classification périodique des éléments passent par un minimum, et
c) que dans une troisième couche la plus inférieure qui s'étend jusqu'à une profondeur de pénétration de 1 mm au maximum, mesurée depuis la surface du corps, les parts de tungstène et de la phase liant diminuent de manière à passer à des valeurs pour l'essentiel constantes à l'intérieur du corps et les teneurs en éléments du groupe IVa et/ou Va de la classification périodique des éléments augmentent de manière à passer à des valeurs pour l'essentiel constantes.

7. Corps en métal dur ou en cermet selon l'une des revendications 1 à 6, **caractérisé par le fait que** du moins une couche se compose d'un carbure, d'un nitrure et/ou d'un carbonitrure du titane ou du zirconium et/ou de Al₂O₃ et/ou de diamant, de nitrure. de bore cubique, de nitrure de carbone (CNₓ), de clusters de carbone ou d'autres composés présentant au moins un des éléments tel que B, C, N et/ou O.

8. Procédé de fabrication d'un corps en métal dur ou en cermet avec une part de WC à la phase de matière dure comprise entre 50 % en masse et 96 % en masse selon l'une des revendications 1 à 7, **caractérisé par le fait qu'**un mélange exempt d'azote de matières dures et de métaux liants est précomprimé en un compact vert et est chauffé dans une atmosphère à vide ou de gaz inerte à une température comprise entre 1200°C et la température de frittage, après quoi - au plus tard lorsque la température de frittage est atteinte - une atmosphère contenant de l'azote et, le cas échéant, du carbone avec une pression comprise entre 10³ et 10⁷ Pa, de préférence entre 5 x 10³ Pa et 5 x 10⁴ Pa, est réglée au moins temporairement, que, ensuite, on chauffé le cas échéant à la température de frittage et celle-ci est maintenue pendant une durée de maintien d'au moins 20 minutes ou seulement un faible refroidissement de 2°C/min au maximum est réalisé dans ce temps d'au moins 20 minutes, et que finalement on refroidit, l'atmosphère de gaz contenant de l'azote et, le cas échéant, du carbone qui est réglée lors de l'échauffement ou au plus tard lorsque la température de frittage est atteinte, étant maintenue jusqu'à ce qu'une température d'au moins 1000°C soit atteinte dans la phase de refroidissement.

9. Procédé de fabrication d'un corps en métal dur ou en cermet selon l'une des revendications 1 à 8, **caractérisé par le fait qu'**un mélange de matières dures et de métaux liant, qui contient au moins 0,2 % en masse d'azote est préformé en un corps (compact vert) et est chauffé à la température de frittage, l'atmosphère de gaz inerte ou à vide réglée durant l'échauffement étant échangée - à partir du moment où une température comprise entre 1200°C et la température de frittage est atteinte - au moins temporairement contre cette atmosphère de pression de gaz en introduisant des gaz contenant de l'azote et, le cas échéant, en sus du carbone, sous une pression de 5 x 10⁴ Pa et 10⁷ Pa, que le corps est fritté au moins pour 0,5 heure, de préférence pour 1 heure, et est ensuite refroidi, l'atmosphère de gaz content de l'azote qui est réglée lors de l'échauffement à partir de 1200°C ou plus tard étant maintenue jusqu'à ce qu'une température d'au moins 1000°C soit atteinte dans la phase de refroidissement.

10. Procédé selon la revendication 8 ou 9, **caractérisé par le fait que** l'atmosphère contenant de l'azote et, le cas échéant, du carbone est réglée par l'introduction de précurseurs, c'est-à-dire de gaz contenant N et, le cas échéant, C, ou, le cas échéant, par des matières au creuset contenant C, l'azote et le carbone est formé in situ dans l'atmosphère de gaz, et/ou que, durant la phase d'échauffement, la température est portée à 1200°C et que cette température est maintenue pour une durée d'au moins 20 minutes, de préférence de plus d'une heure, avant de continuer l'échauffement à la température de frittage.
